# FASCICULE DE BREVET EUROPEEN

(11) **EP 0 178 022 B1**
(45) Date de publication et mention de la délivrance du brevet: **22.01.1992**
(21) Numéro de dépôt: 85201613.8
(22) Date de dépôt: 05.10.1985
(51) Int. Cl.: B21B 27/00, C22C 38/22

(54) **Cylindre de laminoir à deux métaux pour cages dégrossisseuses ou finisseuses d'un train à bandes à chaud**
Zylinderrolle aus zwei Metallen für Vor- oder Fertigwalzgerüste in einer Warmbandstrasse
Roll made from two metals for reduction or finishing stands in a hot strip mill

(30) Priorité: 08.10.1984 LU 85579
(43) Date de publication de la demande: 16.04.1986
(73) Titulaire: S.A. des Fonderies J. Marichal, Ketin & Cie., B-4000 LIEGE SCLESSIN (BE)
(72) Inventeur: Breyer, Jean-Pierre, B-4920 Embourg (BE); Purnode, Jacques, B-4541 Berneau (BE); Evrard, Jacques, B-4170 Sprimont (BE)
(74) Mandataire: Dellicour, Paul

(56) Documents cités:
- EP-A- 0 028 980
- DE-A- 1 228 067
- FR-A- 1 276 495
- GB-A- 864 495
- US-A- 3 342 058
- US-A- 4 150 978

## Description

La présente invention concerne les cylindres de laminoirs à deux métaux en alliage destinés à équiper des cages dégrossisseuses ou finisseuses d'un train à bandes à chaud.

Dans ces cages divers problèmes sont à résoudre. On peut citer le banding ou phénomène de détérioration de surface dû à des incrustations d'oxyde, le patinage provoqué par la diminution du coéfficient de frottement à cause de la formation d'oxyde sur le cylindre, le profil qui est lié a l'usure du cylindre et est excessivement important pour la qualité du profil de la bande à la sortie du train à bandes, et l'aspect de surface en général, qui est fonction des compositions du cylindre.

Des problèmes de fluage et de rugosité de surface peuvent encore intervenir en ce qui concerne l'aspect du cylindre, le mot fluage exprimant ici le fait que la surface prend un aspect ondulé.

Pendant les vingt dernières années on a tenté de résoudre ces problèmes par trois solutions :
- cylindres avec un carbone compris entre 0,9 % et 1,9 %, avec un chrome entre 1 % et 1,5 % et avec certains alliages pour obtenir une dureté désirée ; ces cylindres ont présenté des oxydes en surface très fragiles, ce qui peut provoquer des collages locaux entre cylindre et bande.
- cylindres en fonte haut-chrome avec un carbone compris entre 2,5 % et 3 % et avec un chrome entre 13% et 19 % ; dans ce cas, les oxydes formés en surface sont nettement moins fragiles et parfois même tellement résistants, qu'ils peuvent provoquer du patinage.
- cylindres avec un carbone compris entre 0,9 % et 1,3 % et avec un chrome entre 6 % et 15 % ; ce type de cylindre est moins sensible au banding mais présente des aspects de surface particuliers (fluage), qui limitent son utilisation dans les cages finisseuses et dans certaines cages dégrossisseuses.

On connaît, notamment par le EP-A-0 289 980, un cylindre de laminoir bimétallique en acier pour cage dégrossisseuse ou finisseuse d'un train à bande à chaud. Ce document révèle que la zone externe du cylindre est réalisée en un acier au chrome présentant des teneurs en chrome et en carbone, dont les valeurs et les rapports doivent être respectés afin d'éviter la formation de carbures intergranulaires du type M₇C₃.

L'objet de l'invention est d'éviter ce phénomène de fluage, et par conséquent, d'obtenir des aspects de surface nettement améliorés par rapport aux qualités existantes.

Conformément à l'invention, il est proposé un cylindre de laminoir à deux métaux, résistant au fluage en surface, pour cage dégrossisseuse ou finisseuse d'un train à bandes à chaud, consistant dans sa zone externe de travail en un alliage de fonte haut-chrome avec des teneurs en carbone situées entre 0,9 % et 1,9 % et des teneurs en chrome situées entre 8 % et 16 %, ladite zone externe de travail contenant des carbures secondaires, caractérisé en ce qu'il présente dans ladite zone externe des teneurs en molybdène situées entre 2 % et 5 % et en ce que ladite zone externe contient en outre des carbures fins et discontinus du type M₇C₃ formant un réseau ainsi que des carbures du type Mo₂C.

Les autres éléments d'alliage et les types de traitement thermique d'un cylindre de laminoir réalisé suivant l'invention sont choisis en fonction d'une dureté et d'une structure finales désirées.

Avec le type d'analyse conforme à l'invention on obtient les avantages suivants :
- réseau de carbures du type M7C3, fins et discontinus ;
- carbures secondaires extrêmement fins et bien disséminés dans la matrice ;
- obtention de carbures du type MO2C.

Ces carbures ainsi que la présence du molybdène dans la matrice améliorent les propriétés mécaniques d'une manière sensible.

En conclusion, les pourcentages des éléments Cr, C et Mo permettent dans tous les cas d'obtenir un compromis idéal pour toutes les applications, que ce soit pour les cages dégrossisseuses ou les cages finisseuses dans les différents laminoirs. On peut ainsi à la fois limiter les phénomènes de banding et éviter le problème de patinage.

D'autre part, les carbures secondaires ainsi que les carbures de Mo provoquent une résistance à l'usure exceptionnelle, donc un maintien du profil.

Le molybdène améliore les propriétés mécaniques. Celles-ci, avec ces analyses, sont supérieures à celles enregistrées par les qualités précédemment utilisées. Ceci permet de supprimer les phénomènes de fluage en surface.

## Revendications

1. Cylindre de laminoir à deux métaux, résistant au fluage en surface, pour cage dégrossisseuse ou finisseuse d'un train à bandes à chaud, consistant dans sa zone externe de travail en un alliage de fonte haut-chrome avec des teneurs en carbone situées entre 0,9 % et 1,9 % et des teneurs en chrome situées entre 8 % et 16 %, ladite zone externe de travail contenant des carbures secondaires, caractérisé en ce qu'il présente dans ladite zone externe des teneurs en molybdène situées entre 2 % et 5 % et en ce que ladite zone externe contient en outre des carbures fins et discontinus du type M₇C₃ formant un réseau ainsi que des carbures du type Mo₂C.

## Claims

1. Roll made from two metals, resistant to surface plastic flow, for reducing or finishing strips in a hot strip mill, consisting in its external working area of a high-chromium cast iron alloy having a carbon content of between 0.9 % and 1.9 % and a chromium content of between 8 % and 16 %, the said external working area containing secondary carbides, characterised in that it has, in the said external area, a molybdenum content of between 2 % and 5 % and in that the said external area further contains fine and discontinuous carbides of the M₇ C₃ type, forming a network, and Mo₂C type carbides.

## Patentansprüche

1. Walze für Walzwerksanlage aus zwei Metallen mit hoher Oberflächenkriechfestigkeit für das Vorgerüst oder das Endgerüst einer Warmblechwalzstraße, deren äußere Arbeitszone aus einer Gußlegierung mit hohem Chromgehalt mit einem Kohlenstoffgehalt, der zwischen 0,9 % und 1,9 % und mit einem Chormgehalt, der zwischen 8 % und 16 % liegt, besteht, und deren äußere Arbeitszone Sekundärkarbide enthält, dadurch gekennzeichnet, daß die Walze in der äußeren Zone Gehalte an Molybden, die zwischen 2 % und 5 % liegen, aufweist und daß die äußere Zone des weiteren feine und unterbrochene, ein Gitter bildende Karbide des Typs M₇C₃ sowie Karbide des Typs Mo₂C enthält.
